# FASCICULE DE BREVET EUROPEEN

(11) **EP 3 344 790 B1**
(45) Date de publication et mention de la délivrance du brevet: **07.08.2019**
(21) Numéro de dépôt: 16777712.7
(22) Date de dépôt: 01.09.2016
(51) Int. Cl.: C22C 21/16, C22F 1/057

(54) **PRODUIT EXTRUDE EN ALLIAGE AL-CU-MG A COMPROMIS AMELIORE ENTRE RESISTANCE MECANIQUE ET TENACITE**
EXTRUDIERTES PRODUKT AUS AL-CU-MG-LEGIERUNG MIT VERBESSERTEM KOMPROMISS ZWISCHEN MECHANISCHER FESTIGKEIT UND ZÄHIGKEIT
EXTRUDED PRODUCT MADE FROM AL-CU-MG ALLOY WITH IMPROVED COMPROMISE BETWEEN MECHANICAL RESISTANCE AND TOUGHNESS

(30) Priorité: 03.09.2015 FR 1558153
(43) Date de publication de la demande: 11.07.2018
(73) Titulaire: Constellium Issoire, 63500 Issoire (FR)
(72) Inventeur: BES, Bernard, 38180 Seyssins (FR); POUGET, Gaëlle, 38100 Grenoble (FR); PIGNATEL, Jérome, 44240 La Chapelle Sur Erdre (FR)
(74) Mandataire: Constellium - Propriété Industrielle
(86) Numéro de dépôt international: PCT/FR2016/052167
(87) Numéro de publication internationale: WO 2017/037391

(56) Documents cités:
- EP-A1- 1 114 877
- US-A1- 2007 151 637
- US-A1- 2012 261 036

## Description

### Domaine de l'invention

L'invention concerne des produits extrudés en alliage AlCuMg à l'état traité par mise en solution, trempe et revenu, et présentant, par rapport aux produits de l'art antérieur, un compromis amélioré entre les différentes propriétés d'emploi requises.

### Etat de la technique

Les produits extrudés en alliage AlCuMg trouvent de nombreuses applications notamment dans l'industrie aérospatiale, l'industrie automobile, la fabrication de camions et de trains, l'industrie de la défense et des applications générales industrielles telles que des systèmes de ventilation, des compresseurs ou des pistons.

Ces produits peuvent notamment être utilisés à l'état extrudé ou à l'état forgé d'une barre extrudée.

Les propriétés requises pour ces produits sont notamment la résistance mécanique et la tolérance aux dommages. Il est en particulier avantageux d'obtenir simultanément une résistance mécanique élevée et une ténacité élevée, ces deux propriétés étant généralement antagonistes. On parle ainsi généralement de compromis entre résistance mécanique et ténacité.

De nombreux alliages ont été développés notamment pour ces produits extrudés.

Le brevet US 5,376,192 décrit des alliages ayant des combinaisons améliorées de résistance mécanique et de ténacité ayant pour composition (en % en poids) Cu : 2.5 - 5.5 ; Mg : 0.10 - 2.30 avec des additions mineurs d'affinant de grains et d'éléments dispersoïdes. Les quantités de Cu et Mg sont ajustées de telle façon que la limite de solubilité pour ces éléments n'est pas dépassée et de préférence Cu = - 0,91(Mg) + 5,2.

La demande de brevet EP 1 114 877 A1 décrit un élément de structure de composition (en % en poids) Cu : 4.6 - 5.3 ; Mg : 0.10 - 0.50 ; Mn 0.15 - 0.45 ; Si < 0.10 ; Fe < 0.15 ; Zn < 0.20 ; Cr < 0.10 autres éléments < 0.05 chacun et 0.15 au total, reste aluminium traité par mise en solution, trempe, traction contrôlée à plus de 1.5 % de déformation permanente et revenu. L'alliage contient du manganèse mais ne comporte aucun autre élément anti-recristallisant tel que le vanadium ou le zirconium. La demande de brevet US 2005/0081965 décrit un produit corroyé en alliage de composition (en % en poids) Cu : 4.4 - 5.5 ; Mg : 0.3 - 1.0 ; Fe : 0 - 0.20 ; Si ; 0 - 0.20 ; Zn : 0 - 0.40 ; Mn : 0.15 - 0.8 comme élément dispersoïde en combinaison avec et ou plus élément dispersoïde choisi dans le groupe consistant en Zr, Sc, Cr, Hf, Ag, Ti et V ; reste aluminium dans lequel les teneurs en Cu et Mg sont telles que - 1.1[Mg]+5.38 ≤ [Cu] ≤ 5.5.
La demande de brevet WO 2012/140337 concerne des alliages Al-Cu-Mg de composition, en % en poids, Cu_{corr} : 2,6 - 3,7; Mg _{corr} : 1,5 - 2,6; Mn : 0,2 - 0,5; Zr : ≤ 0,16; Ti : 0,01 - 0,15; Cr ≤ 0,25; Si ≤ 0,2; Fe ≤ 0,2; autres éléments < 0,05 et reste aluminium; avec Cu_{corr} > - 0,9(Mg_{corr}) + 4,3 et Cu _{corr} < - 0,9 (Mg_{corr}) + 5,0; où Cu_{corr} = Cu - 0,74 (Mn - 0,2) - 2,28 Fe et Mg_{corr} = Mg - 1,73 (Si - 0,05) pour Si ≥ 0,05 et Mg_{corr} = Mg pour Si<0,05 et leur procédé de fabrication.

Le but de la présente invention est de fournir des produits extrudés présentant des propriétés un compromis de propriétés amélioré entre résistance mécanique élevée et ténacité.

### Objet de l'invention

L'invention a pour objet un produit extrudé en alliage de composition (% en poids) : Cu : 5,05 -5,35 Mg : 0,20 - 0,40 Mn : 0,20 - 0,40 Zr: 0,08 - 0,15 Ti: 0,01 - 0,10 Zn: 0 - 0,15 Si < 0,10 Fe < 0,15 autres éléments < 0,05 chacun et < 0,15 au total, reste Al, traité par mise en solution, trempe, traction contrôlée et revenu.

L'invention a également pour objet un procédé de fabrication d'un produit extrudé selon l'invention comprenant :
a) la coulée d'une forme brute de la composition selon l'invention,
b) l'homogénéisation de cette forme brute,
c) la transformation à chaud par extrusion d'une billette obtenue à partir de cette forme brute ainsi homogénéisée pour obtenir un produit extrudé,
d) la mise en solution de ce produit extrudé, à une température comprise entre 525 et 540 °C,
e) la trempe du produit ainsi mis en solution,
f) la traction contrôlée du produit ainsi trempé jusqu'à une déformation permanente d'au moins 1,5%,
g) le revenu du produit ainsi tractionné à une température comprise entre 160 et 180 °C.

### Description des figures

Figure 1 : Compromis entre la limite d'élasticité et la ténacité pour les produits extrudés de l'exemple.

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. Les définitions des états métallurgiques sont indiquées dans la norme européenne EN 515. Les caractéristiques mécaniques statiques en traction, en d'autres termes la résistance à la rupture Rm, la limite d'élasticité conventionnelle à 0,2% d'allongement Rp0,2, et l'allongement à la rupture A%, sont déterminés par un essai de traction selon la norme NF EN ISO 6892-1, le prélèvement et le sens de l'essai étant définis par la norme EN 485-1.

Le facteur d'intensité de contrainte (K_{Q}) est déterminé selon la norme ASTM E399. La norme ASTM E399 donne les critères qui permettent de déterminer si K_{Q} est une valeur valide de K_{1C}. Pour une géométrie d'éprouvette donnée, les valeurs de K_{Q} obtenues pour différents matériaux sont comparables entre elles pour autant que les limites d'élasticité des matériaux soient du même ordre de grandeur.
Sauf mention contraire, les définitions de la norme EN 12258 s'appliquent.
L'épaisseur des produits extrudés est définie selon la norme EN 2066:2001 : la section transversale est divisée en rectangles élémentaires de dimensions A et B ; A étant toujours la plus grande dimension du rectangle élémentaire et B pouvant être considéré comme l'épaisseur du rectangle élémentaire.
Selon l'invention, des produits extrudés en alliage Al-Cu-Mg présentant un compromis amélioré entre résistance mécanique et ténacité, en particulier dans la direction longitudinale, sont obtenus grâce à une sélection étroite de composition et un procédé de transformation approprié, comprenant mise en solution, trempe, traction contrôlée et revenu.
La teneur en cuivre est comprise entre 5,05 et 5,35 % en poids. Préférentiellement la teneur en cuivre est comprise entre 5,10 et 5,30 % en poids. Avantageusement la teneur maximale en cuivre est de 5,25 % en poids et de manière préférée de 5,20 % en poids. La teneur en magnésium est comprise entre 0,20 et 0,40 % en poids. Préférentiellement la teneur en magnésium est comprise entre 0,25 et 0,35 % en poids. La combinaison des additions de Cu et Mg avec notamment un rapport Cu/Mg compris entre 12,625 et 26,75 contribue à atteindre un compromis avantageux entre résistance mécanique et ténacité. De manière avantageuse le rapport Cu/Mg compris entre 16 et 21.

Les teneurs en manganèse et en zirconium sont contrôlées pour obtenir une structure granulaire avantageuse. Ainsi, une teneur en manganèse de 0,20 à 0,40 % en poids est associée à une teneur en zirconium de 0,08 à 0,15 % en poids. Préférentiellement la teneur en manganèse est comprise entre 0,25 et 0,35 % en poids. Avantageusement la teneur en zirconium est comprise entre 0,10 et 0,14 % en poids. Le contrôle des additions de manganèse et de zirconium permet avantageusement d'obtenir une structure non recristallisée qui est favorable à l'obtention du compromis recherché entre résistance mécanique et ténacité dans la direction longitudinale.
L'addition de 0,01 à 0,15 % en poids de titane permet notamment de contrôler la taille de grain lors de la coulée et peut contribuer à l'obtention du compromis favorable de propriété entre résistance mécanique et ténacité.
L'alliage peut comporter jusqu'à 0,15% en poids de zinc, cette addition pouvant avoir un effet favorable sur la résistance mécanique, sans risque pour d'autres propriétés, comme la résistance à la corrosion. Dans un mode de réalisation de l'invention la teneur en zinc est cependant inférieure à 0,05 % en poids.
Les teneurs en fer et en silicium sont maintenues respectivement en dessous de 0,15 et 0,10% en poids, et de préférence en dessous de 0,09 et 0,08% en poids.
Les teneurs des autres éléments sont maintenues en dessous de 0,05 % en poids chacun et 0,15 % au total. Ces autres éléments sont des impuretés inévitablement présentes dans l'aluminium et leur teneur doit être limitée pour ne pas affecter les propriétés de l'alliage. De façon avantageuses, les teneurs en chrome est en vanadium sont maintenues en dessous de 0,02 % en poids.

La gamme de fabrication du produit extrudé selon l'invention comprend la coulée d'une forme brute, l'homogénéisation de cette forme brute, la transformation à chaud par extrusion de cette forme brute homogénéisée, la mise en solution, la trempe, la traction contrôlée et le revenu.
La forme brute est avantageusement une billette mais elle peut également être différente dans la mesure où il est possible d'obtenir une billette à partir de cette forme brute, par exemple par usinage. La forme brute est homogénéisée. Dans un mode de réalisation avantageux, la forme brute est homogénéisée à une température comprise entre 490 et 540 °C.
La transformation à chaud d'une billette obtenue à partir de cette forme brute homogénéisée est effectuée par extrusion. Avantageusement la température de sortie du produit extrudé est au moins 440 °C. Le produit extrudé ainsi obtenu est mis en solution à une température comprise entre 525 et 540 °C. Dans un mode de réalisation de l'invention, la mise en solution est effectuée directement grâce à la chaleur générée lors de l'extrusion. Le produit extrudé ainsi mis en solution est ensuite trempé, par exemple par aspersion ou immersion avec de l'eau froide.
Le produit extrudé ainsi mis en solution et trempé subit ensuite une traction contrôlée jusqu'à une déformation permanente d'au moins 1,5%, avantageusement d'au moins 2%. Cette étape de traction contrôlée permet de détensionner le produit et contribue également aux propriétés mécaniques.
Le produit ainsi obtenu subit enfin un revenu artificiel à une température comprise entre 160 et 190 °C pendant une durée typiquement comprise entre 5 et 40 heures. Avantageusement la température du revenu artificiel est comprise entre 165 et 180 °C pendant une durée typiquement comprise entre 10 et 35 heures. Préférentiellement la température de revenu est au moins 170 °C. L'état métallurgique ainsi obtenu est typiquement un état T8511.

La structure métallurgique obtenue est de préférence essentiellement non-recristallisée, avec un taux de recristallisation inférieur à 30%, et le plus souvent inférieur à 10%, sur toute l'épaisseur.
Les produits extrudés selon l'invention présentent avantageusement une limite d'élasticité R_{0,2} (L) mesurée à quart-diamètre d'au moins 365 MPa, de préférence au moins 375 MPa, et de manière préférée d'au moins 380 MPa.
Les produits extrudés selon l'invention présentent avantageusement une ténacité K_{Q} mesurée selon la norme ASTM E399 dans le sens L-R ou dans le sens L-T pour des éprouvettes C(T) d'épaisseur B = 40 mm et de largeur W = 80 mm prélevées à mi-diamètre d'au moins 63 MPa√m et de préférence d'au moins 65 MPa√m.

Les produits extrudés selon l'invention peuvent avantageusement être utilisés dans l'industrie aérospatiale, l'industrie automobile, la fabrication de camions et de trains, l'industrie de la défense et des applications générales industrielles telles que des systèmes de ventilation, des compresseurs ou des pistons, sous forme de pièce mécanique usinée ou forgée.
Ces produits peuvent notamment être utilisés à l'état extrudé ou à l'état forgé d'une barre extrudée. L'épaisseur des produits extrudés selon l'invention, ou le diamètre dans le cas de barres de section circulaire, est avantageusement d'au moins 50 mm et de préférence d'au moins 100 mm. Les produits selon l'invention se prêtent particulièrement bien à l'utilisation comme piston dans un moteur à combustion interne de véhicule et en particulier de voiture de course. A titre d'exemple, les produits selon l'invention peuvent être utilisés comme pistons dans des moteurs à combustion interne pour voiture de course Formule 1. Le concept de « Formule 1 » se réfère à un règlement de concours sportif particulier, et implique l'utilisation de voitures de course spécifiquement adaptées à cette compétition.
Les produits selon l'invention peuvent également être utilisés en tant que pistons dans d'autres véhicules de course, notamment dans des voitures, motos ou navires de course. Les produits selon l'invention selon l'invention peuvent également être utilisés dans des véhicules destinés au grand public ainsi que dans des véhicules utilitaires et tout autre véhicule utilisant un moteur à combustion interne. Ils peuvent également servir dans des installations hydrauliques ou pneumatiques, notamment à température élevée, typiquement comprise entre 200 et 350 °C.

### Exemple

On a préparé 2 alliages dont la composition est indiquée au tableau 1. L'alliage B est un alliage entrant dans le domaine de composition selon l'invention. Les alliages ont été coulés sous forme de billettes et homogénéisés à 530 °C pendant 6 heures.

**Tableau 1**

| Composition des alliages (% en poids) | | | | | | | | |
|---|---|---|---|---|---|---|---|---|
| Alliage | Si | Fe | Cu | Mn | Mg | Ti | Zr | Zn |
| A | 0.04 | 0.08 | 5.18 | 0.34 | 0.21 | 0.11 | 0.02 | 0.08 |
| B | 0.06 | 0.06 | 5.14 | 0.33 | 0.26 | 0.02 | 0.12 | 0.08 |

Des barres extrudées de section circulaire de diamètre 150 mm ont été obtenues à partir des billettes. Les barres ainsi obtenues ont été mises en solution pendant 6 heures à 533 °C, trempées par immersion dans l'eau, détensionnées par traction contrôlée avec un taux de déformation permanente de 3% et revenues pendant 24 heures à 173 °C. L'état métallurgique ainsi obtenu était T8511.

On a mesuré les caractéristiques mécaniques : résistance à la rupture Rₘ (en MPa), limite d'élasticité conventionnelle à 0,2% Rp_{0,2} (en MPa) et allongement à la rupture A (en %), sur des éprouvettes de traction de section circulaire selon la norme ASTM B 557, prélevées à quart-diamètre dans les sens L et R (4 éprouvettes par cas).
On a mesuré également la ténacité par le facteur d'intensité critique de contrainte K_{1c} (en MPa√m) mesuré, selon la norme ASTM E 399, sur des éprouvettes C(T) d'épaisseur B=40 mm et de largeur W = 80 mm prélevées à mi-diamètre dans les sens L-R et R-L (2 éprouvettes par cas), où L est la direction de déformation principale, ici la direction d'extrusion et R est la direction radiale.
L'ensemble des résultats est regroupé au tableau 2. Les valeurs de K_{Q} ne sont pas des valeurs de K1c valides selon la norme ASTM E 399, le critère Pₘₐₓ/P_{Q} < 1.10 n'étant pas vérifié ainsi que le critère 2.5(K_{Q}/Rp_{0.2})² > W-a dans certains cas.

**Tableau 2 Propriétés mécaniques obtenues**

| Alliage | Rₘ (L) MPa | Rp_{0,2} (L) MPa | A % (L) | Rₘ (R) MPa | Rp_{0,2} (R) MPa | A % (R) | K_{Q} (L-R) MPa√m |
|---|---|---|---|---|---|---|---|
| A | 402 | 352 | 16 | 432 | 361 | 11 | 62 |
| B | 439 | 387 | 14 | 442 | 368 | 7 | 67 |

On constate que l'alliage B selon l'invention conduit à une amélioration simultanée de la résistance mécanique dans le sens L, soit une augmentation de 10% de la limite d'élasticité R_{p0,2}(L) et de 9% de la charge à rupture Rₘ(L), et de la ténacité dans le sens L-R, soit une augmentation de 7% de K_{Q}(L-R). Ces propriétés étant antagonistes cette amélioration simultanée est surprenante.

La structure granulaire de l'alliage B était essentiellement non-recristallisée avec un taux de recristallisation inférieur à 10% alors que celle de l'alliage A était partiellement recristallisée.

## Revendications

1. Produit extrudé en alliage de composition (% en poids) :
| | | | |
|---|---|---|---|
| Cu : 5,05 - 5,35 | Mg : 0,20 - 0,40 | Mn : 0,20 - 0,40 | Zr : 0,08 - 0,15 |
| Ti: 0,01 - 0,15 | Zn : 0 - 0,15 | Si < 0,10 | Fe < 0,15 |
autres éléments < 0,05 chacun et < 0,15 au total, reste Al, traité par mise en solution, trempe, traction contrôlée et revenu.

2. Produit extrudé selon la revendication 1, **caractérisé en ce que** Si < 0,08% et Fe < 0,09%.

3. Produit extrudé selon l'une des revendications 1 à 2, **caractérisé en ce que** Cu ≤ 5,2%.

4. Produit extrudé selon l'une des revendications 1 à 3, **caractérisé en ce que** Mg est compris entre 0,25 et 0,35%.

5. Produit extrudé selon l'une des revendications 1 à 4, **caractérisé en ce que** Mn est compris entre 0,25 et 0,35%.

6. Produit extrudé selon l'une des revendications 1 à 5, **caractérisé en ce qu'**il présente une limite d'élasticité R_{0,2} (L) mesurée à quart-diamètre d'au moins 365 MPa, de préférence au moins 375 MPa, et de manière préférée d'au moins 380 MPa.

7. Produit extrudé selon l'une des revendications 1 à 6, **caractérisé en ce qu'**il présente une ténacité K_{Q} mesurée selon la norme ASTM E399 dans le sens L-R ou dans le sens L-T pour des éprouvettes C(T) d'épaisseur B = 40 mm et de largeur W = 80 mm prélevées à mi-diamètre d'au moins 63 MPa√m et de préférence d'au moins 65 MPa√m.

8. Produit extrudé selon l'une des revendications 1 à 7 **caractérisé en ce qu'**il présente une structure granulaire essentiellement non-recristallisée.

9. Procédé de fabrication d'un produit extrudé selon une des revendications 1 à 8 comprenant :
a) la coulée d'une forme brute de composition selon une quelconque des revendications 1 à 5,
b) l'homogénéisation de cette forme brute,
c) la transformation à chaud par extrusion d'une billette obtenue à partir de cette forme brute ainsi homogénéisée pour obtenir un produit extrudé,
d) la mise en solution de ce produit extrudé, à une température comprise entre 525 et 540 °C,
e) la trempe du produit ainsi mis en solution,
f) la traction contrôlée du produit ainsi trempé jusqu'à une déformation permanente d'au moins 1,5%,
g) le revenu du produit ainsi tractionné à une température comprise entre 160 et 190 °C.

10. Procédé selon la revendication 9, **caractérisé en ce que** le revenu est effectué à une température d'au moins 170°C.

11. Utilisation d'un produit d'un produit extrudé selon une des revendications 1 à 8 comme piston dans un moteur à combustion interne de véhicule et en particulier de voiture de course.

## Patentansprüche

1. Strangpressprodukt aus einer Legierung der Zusammensetzung (Gew.-%):
| | | | |
|---|---|---|---|
| Cu: 5,05 - 5,35 | Mg: 0,20 - 0,40 | Mn: 0,20 - 0,40 | Zr: 0,08 - 0,15 |
| Ti: 0,01 - 0,15 | Zn: 0 - 0, 15 | Si < 0,10 | Fe < 0, 15, |
weitere Elemente jeweils < 0,05 und insgesamt < 0,15, Rest Al, behandelt durch Lösungsglühen, Abschrecken, kontrolliertes Recken und Auslagern.

2. Strangpressprodukt nach Anspruch 1, **dadurch gekennzeichnet, dass** Si < 0,08 % und Fe < 0,09%.

3. Strangpressprodukt nach einem der Ansprüche 1 bis 2, **dadurch gekennzeichnet, dass** Cu ≤ 5,2%.

4. Strangpressprodukt nach einem der Ansprüche 1 bis 3, **dadurch gekennzeichnet, dass** Mg zwischen 0,25 und 0,35% liegt.

5. Strangpressprodukt nach einem der Ansprüche 1 bis 4, **dadurch gekennzeichnet, dass** Mn zwischen 0,25 und 0,35% liegt.

6. Strangpressprodukt nach einem der Ansprüche 1 bis 5, **dadurch gekennzeichnet, dass** es eine an einem Viertel des Durchmessers gemessene Dehngrenze R_{0,2} (L) von mindestens 365 MPa, vorzugsweise mindestens 375 MPa und insbesondere mindestens 380 MPa aufweist.

7. Strangpressprodukt nach einem der Ansprüche 1 bis 6, **dadurch gekennzeichnet, dass** es eine nach ASTM E399 in L-R-Richtung oder in L-T-Richtung gemessene Zähigkeit K_{Q} bei am halben Durchmesser entnommenen C(T)-Proben der Dicke B = 40 mm und Breite W = 80 mm von mindestens 63 MPa√m und vorzugsweise mindestens 65 MPa√m aufweist.

8. Strangpressprodukt nach einem der Ansprüche 1 bis 7, **dadurch gekennzeichnet, dass** es ein im Wesentlichen nicht rekristallisiertes Korngefüge aufweist.

9. Verfahren zur Herstellung eines Strangpressprodukts nach einem der Ansprüche 1 bis 8, umfassend:
a) das Gießen einer Rohform der Zusammensetzung nach einem der Ansprüche 1 bis 5,
b) das Homogenisieren dieser Rohform,
c) das Warmumformen eines aus dieser homogenisierten Rohform hergestellten Pressbarrens durch Strangpressen, um ein Strangpressprodukt zu erhalten,
d) das Lösungsglühen dieses Strangpressprodukts bei einer Temperatur zwischen 525 und 540°C,
e) das Abschrecken des lösungsgeglühten Produkts,
f) das kontrollierte Recken des abgeschreckten Produkts auf eine bleibende Verformung von mindestens 1,5%,
g) das Auslagern des gereckten Produkts bei einer Temperatur zwischen 160 und 190°C.

10. Verfahren nach Anspruch 9, **dadurch gekennzeichnet, dass** das Auslagern bei einer Temperatur von mindestens 170°C durchgeführt wird.

11. Verwendung eines Produkts aus einem Strangpressprodukt nach einem der Ansprüche 1 bis 8 als Kolben in einem Verbrennungsmotor eines Fahrzeugs und insbesondere eines Rennwagens.

## Claims

1. Extruded product made from alloy of composition (% by weight):
| | | |
|---|---|---|
| Cu: 5.05 - 5.35 | Mg: 0.20 - 0.40 | Mn: 020 - 0.40 |
| Zr: 0.08 - 0.15 | Ti: 0.01 - 0.15 | Zn: 0 - 0.15 |
| Si < 0.10 | Fe < 0.15 | |
other elements < 0.05 each and < 0.15 in total, remainder Al, treated by solution heat treatment, quenching, controlled stretching and aging.

2. Extruded product according to claim 1, **characterised in that** Si < 0.08% and Fe < 0.09%.

3. Extruded product according to one of claims 1 to 2, **characterised in that** Cu ≤ 5.2%.

4. Extruded product according to one of claims 1 to 3, **characterised in that** Mg is between 0.25 and 0.35%.

5. Extruded product according to one of claims 1 to 4, **characterised in that** Mn is between 0.25 and 0.35%.

6. Extruded product according to one of claims 1 to 5, **characterised in that** it has a yield strength R_{0.2} (L) measured at quarter-diameter of at least 365 MPA, preferably at least 375 MPa, and preferentially of at least 380 MPa.

7. Extruded product according to one of claims 1 to 6, **characterised in that** it has a toughness K_{Q} measured as per the ASTM E399 standard in the L-R direction or in the L-T direction for test specimens C(T) of thickness B = 40 mm and of width W = 80 mm sampled at mid-diameter of at least 63 MPa√m and preferably of at least 65 MPa√m.

8. Extruded product according to one of claims 1 to 7 **characterised in that** it has an essentially non-recrystallised granular structure.

9. Process for manufacturing an extruded product according to one of claims 1 to 8 comprising:
a) casting of an unwrought product of composition according to any one of claims 1 to 5,
b) homogenising of this unwrought product,
c) hot fabrication by extrusion of a billet obtained from this homogenised unwrought product to obtain an extruded product,
d) solution heat treatment of this extruded product, at a temperature between 525 and 540°C,
e) quenching of the solution heat-treated product,
f) controlled stretching of the quenched product to a permanent set of at least 1.5%,
g) aging of the stretched product at a temperature between 160 and 190°C.

10. Process according to claim 9, **characterised in that** the aging is carried out at a temperature of at least 170°C.

11. Use of a product of an extruded product according to one of claims 1 to 8 as a piston in a vehicle internal combustion engine and in particular a racing car.
